# EUROPÄISCHE PATENTSCHRIFT

(11) **EP 3 872 194 B1**
(45) Veröffentlichungstag und Bekanntmachung des Hinweises auf die Patenterteilung: **25.06.2025**
(21) Anmeldenummer: 20159609.5
(22) Anmeldetag: 26.02.2020
(51) Int. Cl.: C21D 1/18, C21D 1/19, C21D 9/46, C22C 38/00, C22C 38/02, C22C 38/04, C22C 38/06, C22C 38/22, C22C 38/26, C22C 38/28, C22C 38/32, C22C 38/38, C22C 38/20, C22C 38/40

(54) **VERFAHREN ZUR HERSTELLUNG EINES WARMGEWALZTEN STAHLFLACHPRODUKTS UND STAHLFLACHPRODUKT**
METHOD FOR PRODUCING HOT-ROLLED FLAT STEEL PRODUCT AND FLAT STEEL PRODUCT
PROCÉDÉ DE FABRICATION D'UN PRODUIT PLAT EN ACIER LAMINÉ À CHAUD ET PRODUIT PLAT EN ACIER

(43) Veröffentlichungstag der Anmeldung: 01.09.2021
(73) Patentinhaber: ThyssenKrupp Steel Europe AG, 47166 Duisburg (DE)
(72) Erfinder: Dr. Hisker, Frank, 46240 Bottrop (DE); Dr. Herwig, Uwe, 40217 Düsseldorf (DE); Dr. Kost, Roger, D-47166 Duisburg (DE); Röttgers, Bettina, 44807 Bochum (DE); Fahning, Anja, 45529 Hattingen (DE)
(74) Vertreter: Cohausz & Florack

(56) Entgegenhaltungen:
- JP-A- 2006 316 301
- JP-A- 2007 146 275
- JP-A- 2009 270 171
- US-A1- 2014 261 914

## Beschreibung

Die Erfindung betrifft ein Verfahren zur Herstellung eines warmgewalzten Stahlflachprodukts mit einem Gefüge, dessen Hauptbestandteile angelassener oder frisch gebildeter Martensit und Ferrit sind, wobei der Rest des Gefüges von Restaustenit, Bainit und/oder Zementit aufgefüllt ist.

Ebenso betrifft die Erfindung ein Stahlflachprodukt mit entsprechend beschaffenem Gefüge, wobei sich das Stahlflachprodukt insbesondere durch das erfindungsgemäße Verfahren herstellen lässt.

Im vorliegenden Text sind, soweit nicht explizit etwas anderes vermerkt ist, Angaben zu den Gehalten von Legierungsbestandteilen stets in Masse-% gemacht. Die Anteile des Gefüges eines Stahlflachprodukts sind hier in Vol.-% angegeben, sofern nicht etwas anderes vermerkt ist.

Die Bildanalyse zur quantitativen Gefügebestimmung erfolgt lichtoptisch mittels Lichtmikroskopie ("LOM") mit 1000-facher und mit einem Feldemissions-Rasterelektronenmikroskop ("FE-REM") mit 20.000-facher Auflösung. Die Darstellung und Vermessung des bei erfindungsgemäßen Stahlflachprodukten, wie unten erläutert, an den Martensitinseln des Gefüges vorhandenen Restaustenit-Saumes erfolgte ebenfalls mit dem FE-REM bei ebenfalls 20.000-facher Vergrößerung.

Die hier erwähnten Festigkeits- und Dehnungseigenschaften, wie Zugfestigkeit Rm, Gleichmaßdehnung Ag, Bruchdehnung A50 von Stahlflachprodukten wurden im Zugversuch nach DIN-EN 6892-1 Probenform 1 quer zur Walzrichtung (WR) ermittelt, sofern nichts anderes vermerkt. Die Bruchdehnung A80 wurde nach DIN EN 2566-1 (Sept-1999-Kap. 9.3) berechnet.

Das Lochaufweitungsverhalten bzw. die jeweils erzielbare Lochaufweitung HER der Stahlflachprodukte wurden an 100*100 mm² Proben nach ISO 16630 bestimmt.

Die qualitative C-Verteilung im Gefüge der Stahlflachprodukte wurde mittels einer FE-Mikrosonde bestimmt, wie von H. Farivar et al. im Artikel "Experimental quantification of carbon gradients in martensite and its multiscale effects in a DP steel" , MATERIALS SCIENCE AND ENGINEERING A-STRUCTURAL MATERIALS PROPERTIES MICROSTRUCTURE AND PROCESSING 718 (2018) 250-259 beschrieben. Ein Beispiel zur hier verwendeten Auswertung findet sich in Fig. 2.

Aus der EP 2 690 183 A1 ist ein warmgewalztes Stahlflachprodukt bekannt, das, in Masse-%, aus C: 0,10 - 0,60 %, Si: 0,4 - 2,0 %, Al: bis zu 2,0 %, Mn: 0,4 - 2,5 %, Ni: bis zu 1 %, Cu: bis zu 2,0 %, Mo: bis zu 0,4 %, Cr: bis zu 2 %, Ti: bis zu 0,2 %, Nb: bis zu 0,2 %, V: bis zu 0,5 % sowie als Rest aus Eisen und unvermeidbaren Verunreinigungen zusammengesetzt ist. Dabei besteht das Gefüge des Stahlflachprodukts neben optional vorhandenen Anteilen von bis zu 5 Vol.-% Ferrit und bis zu 10 Vol.-% Martensit zu mindestens 60 Vol.-% aus Bainit und als Rest aus Restaustenit, wobei zumindest ein Teil des Restaustenits in blockiger Form und die Blöcke des in blockiger Form vorliegenden Restaustenits zu mindestens 98 % einen mittleren Durchmesser von weniger als 5 µm aufweisen. Dabei lässt sich ein solches Stahlflachprodukt herstellen, indem ein Vorprodukt in Form einer Bramme, Dünnbramme oder eines gegossenen Bands aus einer in der angegebenen Weise zusammengesetzten Schmelze erzeugt wird, das dann zu einem Warmband in einem oder mehreren Walzstichen warmgewalzt wird, wobei das erhaltene Warmband beim Verlassen des letzten Walzstichs eine Warmwalzendtemperatur von mindestens 880 °C aufweist. Das so erhaltene warmgewalzte Stahlflachprodukt wird mit einer Abkühlrate von mindestens 5 °C/s beschleunigt auf eine Haspeltemperatur abgekühlt, die zwischen der Martensitstarttemperatur MS und 600 °C liegt, und bei dieser Temperatur zu einem Coil gewickelt. Im Coil erfolgt dann die Abkühlung des Stahlflachprodukts, wobei die Temperatur des Coils während der Abkühlung zur Bildung von Bainit in einem Temperaturbereich gehalten wird, dessen Obergrenze gleich der Bainitstarttemperatur BS, ab der Bainit im Gefüge des Warmbands entsteht, und dessen Untergrenze gleich der Martensitstarttemperatur MS ist, ab der Martensit im Gefüge des Warmbands entsteht, bis mindestens 60 Vol.-% des Gefüges des Warmbands aus Bainit bestehen. Ein derart erzeugtes warmgewalztes Stahlflachprodukt weist regelmäßig Zugfestigkeiten Rm von mehr als 1000 MPa, insbesondere mindestens 1200 MPa, bei Dehnungen A80 auf, die ebenso regelmäßig oberhalb von 17 %, insbesondere oberhalb von 19 %, liegen. Dementsprechend liegt die Güte Rm*A80 der bekannten Stahlflachprodukte regelmäßig im Bereich von 18000 - 30000 MPa*%.

Des Weiteren ist aus der US 2014/0261914 A1 ein Verfahren zur Herstellung von warmgewalzten hochfesten Dualphasenstählen bekannt, die, in Gewichtsprozent, aus 0,06 - 0,09 % C, 0,8 - 2,0 % Mn, min. 0,4 % Cr, max. 0,08 % Si, max. 0,05 % P, 0,005 - 0,010 % N, Al in einem Gehalt, für den gilt (Al/N) ≤ 10,0, einen Gehalt an Nb+Ti+Mo von in Summe maximal 0,015 % und als Rest aus Fe und unvermeidbaren Verunreinigungen bestehen. Die Gehalte an Nb, Ti und Mo sind dabei so minimiert, dass sie im Bereich der Verunreinigungen liegen. Gemäß einer ersten Variante wird entsprechend legiertes Stahlband nach dem Warmwalzen kontinuierlich mit einer Abkühlungsrate von 40 - 70° C/s auf weniger als 100° C abgekühlt und dann aufgehaspelt. In einer anderen Variante wird das warmgewalzte Band vor dem Haspeln durch eine schrittweise Abkühlung auf weniger als 100° C abgekühlt. In einer dritten Variante wird das warmgewalztes Band vor dem Haspeln kontinuierlich auf weniger als 100° C abgekühlt, wobei eine Abkühlungsrate zwischen 70 - 100 °C/Sekunde verwendet wird. Das mit einer Abkühlungsrate zwischen 40 - 70 °C/Sekunde oder einer stufenweisen Abkühlung unterzogene warmgewalzte Band soll eine Zugfestigkeit von mehr als 590 MPa besitzen. Das warmgewalzte Band, das einer Abkühlungsgeschwindigkeit von 70 - 100 °C/s unterzogen worden ist, soll eine Zugfestigkeit von mehr als 690 MPa erreichen. Dabei weist das warmgewalzte Stahlblech jeweils ein Ferrit- und Martensitgefüge auf, das frei von Perlit und Bainit ist.

Schließlich ist aus der JP 2006-316301 A ein Verfahren bekannt, mit dem es ebenfalls gelingen soll, hochfeste warmgewalzte Stahlbleche mit einer Zugfestigkeit von ≥ 590 MPa und hervorragender Duktilität, Biegeverarbeitbarkeit, Ermüdungseigenschaften und Oberflächeneigenschaften zu erzeugen. Hierzu ist eine Stahlzusammensetzung vorgesehen, die neben Eisen und unvermeidbaren Verunreinigungen, in Masse-%, > 0,01 - 0,25 % C, > 0,2 - < 1,0 % Si, 0,5 - 2,5 % Mn, 0,003 - 0,03 % P, ≤ 0,02 % S, 0,005 - 1,0 % Al, ≤ 0,01 % N, ≤ 0,2 % Ti, ≤ 0,1 % Nb, ≤ 0,5 % V, ≤ 0,5 % W, sowie optional weitere Gehalte an Cr, Cu, Mo, Ni und B aufweisen kann. Das Gefüge des Stahlblechs besteht aus 50 bis 95 Flächen-% Ferrit, wobei der Rest des Gefüges durch Martensit und weniger als 5 % anderen Phasen aufgefüllt sein kann.

Ausgehend von dem voranstehend erläuterten Stand der Technik hat sich die Aufgabe gestellt, ein Verfahren zur Herstellung eines Stahlflachprodukts anzugeben, das hinsichtlich seiner mechanischen Eigenschaften weiter verbessert ist und sich insbesondere durch ein günstiges Lochaufweitungsverhalten auszeichnet.

Ebenso sollte ein warmgewalztes Stahlflachprodukt mit einem Eigenschaftsspektrum angegeben werden, das eine optimierte Kombination aus hoher Festigkeit und guter Verformbarkeit, insbesondere gutem Lochaufweitungsverhalten, aufweist.

In Bezug auf das Verfahren hat die Erfindung diese Aufgabe dadurch gelöst, dass bei der Herstellung eines warmgewalzten Stahlflachprodukts mindestens die in Anspruch 1 angegebenen Arbeitsschritte absolviert werden. Dabei versteht es sich von selbst, dass bei der Durchführung des erfindungsgemäßen Verfahrens der Fachmann nicht nur die in den Ansprüchen erwähnten und hier im Detail erläuterten Verfahrensschritte absolviert, sondern auch alle sonstigen Schritte und Tätigkeiten ausführt, die bei der praktischen Umsetzung derartiger Verfahren im Stand der Technik regelmäßig durchgeführt werden, wenn sich hierzu die Notwendigkeit ergibt.

Ein die voranstehend genannte Aufgabe lösendes warmgewalztes Stahlflachprodukt weist mindestens die im Anspruch 7 angegebenen Merkmale auf.

Vorteilhafte Ausgestaltungen der Erfindung sind in den abhängigen Ansprüchen angegeben und werden wie der allgemeine Erfindungsgedanke nachfolgend im Einzelnen erläutert.

Bei einer erfindungsgemäßen Herstellung eines warmgewalzten Stahlflachprodukts mit einem Gefüge, das zu 5 - 40 Vol.-% aus angelassenem oder frisch gebildeten Martensit und zu 50 - 95 Vol.-% aus Ferrit besteht und in dem der nicht durch Martensit und Ferrit eingenommene Anteil aus bis zu 45 Vol.-% Restaustenit, Bainit und/oder Zementit gefüllt ist, werden folglich mindestens folgende Arbeitsschritte durchlaufen:
a) Vergießen einer Stahlschmelze zu einem Vorprodukt in Form einer Bramme, Dünnbramme oder eines gegossenen Bandes, wobei die Schmelze aus, in Masse-%,

| | |
|---|---|
| C: | 0,05 - 0,15 %, |
| Si: | < 0,5 %, |
| Mn: | 0,7 - 2,1 %, |
| Al: | < 0,1 %, |
| Cr: | 0,2 - 1 %, |

mindestens einem Element der Gruppe "Nb, Ti, V" mit der Maßgabe, dass die Summe der Gehalte an Nb, Ti und / oder V 0,01 - 0,1 % beträgt,

| | |
|---|---|
| B: | < 0,0015 %, |
| Mo: | < 0,2 %, |
| Cu: | < 0,2 %, |
| Ni: | < 0,2 % |
| P: | < 0,05 % |
| N: | < 0,01 % |

und als Rest aus Fe und in Summe höchstens 0,1 Masse-% unvermeidbaren Verunreinigungen besteht;
b) Durcherwärmen des Vorprodukts bei einer Temperatur von 1150 - 1380 °C für eine Dauer von 60 min bis 960 min;
c) optional: Entzundern des Vorprodukts;
d) im Fall, dass das Vorprodukt eine Bramme ist: Vorwalzen des Vorprodukts bei Temperaturen von 1020 - 1150 °C auf eine Dicke von 30 - 50 mm ;
e) Warmwalzen des optional vorgewalzten Vorproduktes in einem oder mehreren Walzstichen zu einem warmgewalzten Band mit einer Dicke von 1,4 - 6,4 mm, wobei die Warmwalzendtemperatur ET, bei der das Warmwalzen beendet wird, mindestens gleich der Ar₃-Temperatur des Stahls und höchstens um 200 °C höher als die Ar₃-Temperatur des Stahls ist;
f) Abkühlen des erhaltenen Warmbands auf eine Haspeltemperatur HT, die in einem Bereich liegt, welcher unterhalb der Martensitstarttemperatur T_{MS} des Stahls beginnt und bei der Raumtemperatur endet,
- wobei die Abkühlgeschwindigkeit dT1 in einem Temperaturbereich, der von der Warmwalzendtemperatur ET bis zu einer Zwischentemperatur Tz reicht, die 50 °C unterhalb der Ar₁-Temperatur des Stahls liegt, 20 K/s bis 90 K/s beträgt,
- wobei nach Erreichen der Zwischentemperatur Tz
   - gemäß einer ersten Variante das Warmband mit einer Abkühlrate dT2' von 5 - 100 K/s auf die im Bereich zwischen der Martensitstarttemperatur T_{MS} des Stahls und Raumtemperatur liegende Haspeltemperatur HT gekühlt wird,
      oder
   - gemäß einer zweiten Variante das Warmband mit einer Abkühlrate dT2" von 10 - 130 K/s zunächst auf eine Kühlstopptemperatur ZT1, die im Bereich 550 - 770 °C liegt und bei der das Warmband optional über eine bis zu 5 s dauernde Haltedauer tH gehalten wird, und anschließend auf die im Bereich zwischen Martensitstarttemperatur T_{MS} des Stahls und Raumtemperatur liegende Haspeltemperatur HT gekühlt wird;

g) Haspeln des auf die Haspeltemperatur HT abgekühlten Warmbands zu einem Coil;
h) optional Abkühlen des warmgewalzten Stahlflachprodukts im Coil auf Raumtemperatur oder Halten des warmgewalzten Stahlflachprodukts bei der Haspeltemperatur HT.

Ein erfindungsgemäßes warmgewalztes Stahlflachprodukt umfasst dementsprechend ein Stahlsubstrat,
- das aus, in Masse-%, C: 0,05 - 0,15 %, Si: < 0,5 %, Mn: 0,7 - 2,1 %, Al: < 0,1 %, Cr: 0,2 - 1 %, mindestens einem Element der Gruppe "Nb, Ti, V" mit der Maßgabe, dass die Summe der Gehalte an Nb, Ti und / oder V 0,01 - 0,1 % beträgt, B: < 0,0015 %, Mo: < 0,2 %, Cu: < 0,2 %, Ni: < 0,2 %, P: < 0,05 %, N: < 0,01 % und als Rest aus Fe und in Summe höchstens 0,1 Masse-% unvermeidbaren Verunreinigungen besteht
   und
- dessen Gefüge zu 5 - 40 Vol.-% aus angelassenem oder frisch gebildeten Martensit und zu 50 - 95 Vol.-% aus Ferrit besteht und in dem der nicht durch Martensit und Ferrit eingenommene Anteil aus bis zu 45 Vol. % Restaustenit, Bainit und/oder Zementit besteht, wobei die Martensit-Anteile des Gefüges inselförmig vorliegen und bei mindestens 70 % aller Martensitinseln ein das Zentrum der jeweiligen Martensitinsel abdeckender Mittenbereich vorhanden ist, der von einem an den Rand der jeweiligen Martensitinsel grenzenden Randbereich der betreffenden Martensitinsel umgrenzt ist,
- wobei der C-Gehalt des Randbereichs zumindest in einem Abschnitt höher ist als der C-Gehalt des Mittenbereichs
   und
- wobei die Martensitinseln zumindest über eine Teillänge ihres Umfangs von einem aus Restaustenit bestehenden Saum umgrenzt sind.

Typischerweise nimmt der Abschnitt oder die Abschnitte des Randbereichs der Martensitinseln, in dem oder in denen ein höherer C-Gehalt vorliegt als im Mittenbereich der jeweiligen Martensitinsel, in Summe mindestens 30 - 70 % des Umfangs der betreffenden Martensitinsel ein, wie aus FIG 2 ersichtlich.

Dabei gelingt es, bei erfindungsgemäßer Herstellweise ein warmgewalztes erfindungsgemäßes Stahlflachprodukt zu erzeugen, bei denen bei den meisten Martensitinseln mit einem mittleren Durchmesser von mehr als 3 µm mindestens in einem Abschnitt ihrer Randbereiche ein höherer C-Gehalt vorhanden ist, als im Mittenbereich der jeweiligen Martensitinsel. Ein solches Stahlflachprodukt zeichnet sich durch besonders gute Lochaufweitungseigenschaften aus.

Die im vorliegenden Text so bezeichneten "Martensitinseln" werden in der Fachsprache auch als "Martensitkörner" bezeichnet.

Als im Hinblick auf die mechanischen Eigenschaften eines erfindungsgemäßen Stahlflachprodukts besonders vorteilhaft erweist es sich, wenn die Martensitinseln des Gefüges eines erfindungsgemäßen Stahlflachprodukts zumindest über eine Teillänge ihres Umfangs von einem aus Restaustenit bestehenden Saum umgrenzt sind. Dessen Breite beträgt typischerweise 10 nm bis 1 µm, kann aber auch bis zu einem Drittel des Durchmessers der jeweiligen Martensitinsel betragen.

Die verbesserte Zugfestigkeit und Dehnung werden bei einem erfindungsgemäßen Stahlflachprodukt durch das Vorhandensein mehrerer Phasen und die damit einhergehende hohe Verfestigung, die gute Lochaufweitung durch die Reduzierung der Scherspannungen gegenüber reinen Dualphasengefügen erzielt.

So erreicht ein erfindungsgemäßes Stahlflachprodukt Zugfestigkeiten Rm, Lochaufweitungen HER und Gleichmaßdehnungen Ag, deren Produkt Rm x HER x Ag regelmäßig mindestens 200.000 MPa%², insbesondere mindestens 300.000 MPa%², beträgt.

Die Zugfestigkeit Rm eines erfindungsgemäßen warmgewalzten Stahlflachprodukts erreicht dabei regelmäßig Werte von mindestens 530 MPa, die Lochaufweitung HER regelmäßig Werte von mindestens 20 % und die Gleichmaßdehnung Ag regelmäßig Werte von mindestens 5 %, insbesondere mindestens 8 %.

Die Legierung der zur Herstellung eines erfindungsgemäßen Stahlflachprodukts erzeugten Schmelze und damit einhergehend des Stahlsubstrats eines erfindungsgemäßen Stahlflachprodukts ist wie folgt ausgewählt worden:
Kohlenstoff ("C") ist im erfindungsgemäßen Stahlflachprodukt in Gehalten von 0,05 - 0,15 Masse-% vorhanden, um das geforderte Festigkeitsniveau zu erreichen. Hierzu sind mindestens 0,05 Masse-% C erforderlich. Besonders sicher werden die erfindungsgemäß genutzten Effekte der Anwesenheit von C dann erreicht, wenn der C-Gehalt mindestens 0,065 Masse-% beträgt. Dabei wird durch die Begrenzung des C-Gehalts auf höchstens 0,15 Masse-%, insbesondere weniger als 0,15 Masse-%, sichergestellt, dass sich im Gefüge eines erfindungsgemäßen Stahlflachprodukts eine ausreichende Menge an Ferrit bildet und dass sich der gebildete Martensit in Teilbereichen überhaupt verformen kann und dass somit Scherspannungen abgebaut werden können. Diese Wirkung kann insbesondere dann erzielt werden, wenn der C-Gehalt auf höchstens 0,14 Masse-%, insbesondere höchstens 0,12 Masse-%, beschränkt ist.

Silizium ("Si") kann im Stahl eines erfindungsgemäßen Stahlflachprodukts vorhanden sein, um den Stahl zu verfestigen. Dieser Effekt kann betriebssicher bei Si-Gehalten von mindestens 0,01 Masse-%, insbesondere 0,04 Masse-%, erzielt werden. Allerdings würden zu hohe Si-Gehalte die Ar3-Temperatur erhöhen. Dies würde das erfindungsgemäß angestrebte Warmwalzen in einem Temperaturbereich, in dem im Stahlflachprodukt vollständig austenitisches Gefüge vorliegt, erschweren. Die Erfindung vermeidet dies dadurch, dass der Si-Gehalt auf weniger als 0,5 Masse-%, insbesondere weniger als 0,4 Masse-%, beschränkt ist.

Mangan ("Mn") ist im Stahl eines erfindungsgemäßen Stahlflachprodukts in Gehalten von 0,7 - 2,1 Masse-% vorhanden, um die Konzentration an C im Gefüge und damit einhergehend die Entstehung von unerwünschtem harten Martensit zu minimieren. Besonders sicher wird dieser Effekt bei Mn-Gehalten von mindestens 0,7 Masse-% erreicht. Bei Gehalten von mehr als 2,1 Masse-% besteht die Gefahr, dass Mn-Seigerungen im Gefüge des erfindungsgemäßen Stahlflachprodukts entstehen, durch die die mechanischen Eigenschaften beeinträchtigt würden. Dieser negative Einfluss der Anwesenheit von Mn kann dadurch besonders sicher ausgeschlossen werden, dass der Mn-Gehalt auf höchstens 2,0 Masse-% beschränkt wird.

Der Gehalt an Aluminium ("Al") ist im Stahl eines erfindungsgemäßen Stahlflachprodukts auf weniger als 0,1 Masse-% beschränkt, um Auswirkungen dieses Legierungselements auf die Ar3-Temperatur zu vermeiden und eine optimierte Vergießbarkeit der Stahlschmelze zu gewährleisten. Al kann jedoch im Zuge der Stahlerzeugung zur Desoxidation eingesetzt werden. Hierzu sind typischerweise Al-Gehalte von mindestens 0,02 Masse-% erforderlich. Durch die Anwesenheit von Al ausgelöste negative Effekte können insbesondere dadurch vermieden werden, dass der Al-Gehalt auf weniger als 0,05 Masse-% beschränkt wird.

Chrom ("Cr") ist im Stahl eines erfindungsgemäßen Stahlflachprodukts in Gehalten von 0,2 - 1 Masse-% vorhanden, um die Härtbarkeit zu erhöhen und die Perlitbildung zu unterdrücken. Hierzu sind mindestens 0,2 Masse-% Cr erforderlich, wobei sich die günstigen Einflüsse der Anwesenheit von Cr bei Cr-Gehalten von mindestens 0,25 Masse-% besonders sicher nutzen lassen. Gleichzeitig beträgt der Cr-Gehalt höchstens 1 Masse-%, um die erfindungsgemäß angestrebte Bildung von Ferrit im Gefüge des erfindungsgemäßen Stahlflachprodukts zu ermöglichen. Durch eine Beschränkung des Cr-Gehalts auf höchstens 0,9 Masse-% lässt sich dies besonders sicher gewährleisten.

Im Stahl eines erfindungsgemäßen Stahlflachprodukts ist mindestens eines der Mikrolegierungselemente Niob ("Nb"), Vanadium ("V") und Titan ("Ti") enthalten, um die Feinkörnigkeit und Festigkeit zu erhöhen. Die Summe der Gehalte an diesen Elementen beträgt dabei erfindungsgemäß 0,01 - 0,1 Masse-%. Der jeweils vorgesehene Gehalt an den Mikrolegierungselementen kann dabei durch eines von den Mikroelementen alleine eingenommen werden oder es können zwei oder drei der genannten Mikrolegierungselemente kombiniert vorhanden sein. Die positiven Einflüsse der Mikrolegierungselemente auf die mechanischen Eigenschaften eines erfindungsgemäßen Stahlflachprodukts lassen sich dabei besonders sicher nutzen, wenn die Summe an ihren Gehalten mindestens 0,01 Masse-% beträgt. Gleichzeitig sind die Gehalte an den Mikrolegierungselementen auf höchstens 0,1 Masse-%, insbesondere höchstens 0,05 Masse-%, beschränkt, um Ausscheidungen zu vermeiden und eine beschleunigte Rekristallisation zu ermöglichen.

Bor ("B") kann im Stahl eines erfindungsgemäßen Stahlflachprodukts optional in Gehalten von bis zu 0,0015 Masse-% vorhanden sein. Es steigert besonders stark die Härtbarkeit. Diese darf jedoch nicht zu hoch sein, um die Entstehung von ausreichenden Mengen an Ferrit im Gefüge eines erfindungsgemäßen Stahlflachprodukts zu ermöglichen. Negative Effekte der Anwesenheit von B können dadurch besonders sicher vermieden werden, dass der B-Gehalt auf höchstens 0,0008 Masse-% beschränkt wird.

Molybdän ("Mo") kann dem Stahl eines erfindungsgemäßen Stahlflachprodukts optional in Gehalten von weniger als 0,2 Masse-%, insbesondere weniger als 0,20 Masse-%, ebenfalls zugegeben werden, um die Härtbarkeit zu steigern. Hierzu können in der Praxis mindestens 0,01 Masse-% Mo vorgesehen sein. Eine unter Kosten/Nutzen-Aspekten besonders ausgewogene Legierung eines erfindungsgemäßen Stahls enthält bis zu 0,18 Masse-% Mo oder bis zu 0,1 Masse-% Mo, insbesondere bis zu 0,05 Masse-% Mo oder bis zu 0,018 Masse-% Mo.

Kupfer ("Cu") kann dem Stahl eines erfindungsgemäßen Stahlflachprodukts optional in Gehalten von weniger als 0,2 Masse-% ebenfalls zugegeben werden, um die Festigkeit weiter zu steigern (Ausscheidungs- und Mischristallverfestigung). Betriebssicher genutzt werden kann die positive Wirkung der Anwesenheit von Cu bei Gehalten von mindestens 0,1 Masse-% Cu.

Nickel ("Ni") kann dem Stahl eines erfindungsgemäßen Stahlflachprodukts optional in Gehalten von weniger als 0,2 Masse-% ebenfalls zugegeben werden, um die Festigkeit durch Ausscheidungs- und Mischristallverfestigung weiter zu steigern. Betriebssicher genutzt werden kann die positive Wirkung der Anwesenheit von Ni bei Gehalten von mindestens 0,1 Masse-% Ni.

Phosphor ("P") kann im erfindungsgemäßen Stahl ebenso optional in Gehalten von weniger als 0,05 Masse-% vorhanden sein, um die Festigkeit weiter zu erhöhen und das Umwandlungsverhalten zu steuern. Betriebssicher genutzt werden kann die positive Wirkung der Anwesenheit von P bei Gehalten von mindestens 0,002 Masse-% P.

Stickstoff ("N") zählt zu den unvermeidbaren Verunreinigungen, die durch den Herstellungsprozess bedingt im Stahl vorhanden sind. Im erfindungsgemäßen Stahl sind Gehalte von weniger als 0,01 Masse-% als unschädlich für die Eigenschaften zugelassen. Höhere Konzentrationen würden zu groben Ausscheidungen führen, welche sich negativ auf das Umformverhalten auswirken könnten.

Im Arbeitsschritt b) wird das aus einer entsprechend den voranstehenden Anmerkungen zusammengesetzten Schmelze in ansonsten konventioneller Weise gegossene Vorprodukt über eine Dauer, die 60 - 960 min beträgt, bei einer Temperatur von 1150 - 1380 °C durcherwärmt. Die maximale Temperatur und die Dauer der Durcherwärmung sind dabei so zu bemessen, dass alle im Vorprodukt enthaltenen Karbide aufgelöst sind. Vorzugsweise liegt hierzu die Erwärmungstemperatur unterhalb von 1380 °C. Im Fall, dass eine konventionelle Bramme als Vorprodukt verarbeitet wird, hat sich eine Durcherwärmungsdauer von mindestens 60 min besonders bewährt, wobei eine Erwärmung über eine Dauer von maximal 8 h in der Praxis bei konventionellen Brammenabmessungen für die Durcherwärmung ausreicht. Die Untergrenze des erfindungsgemäß vorgegebenen Bereichs der Temperatur der Durcherwärmung beträgt mindestens 1150 °C, vorzugsweise mehr als 1200 °C, um die Bildung von Ausscheidungen und sonstigen unerwünschten Phasen im Gefüge des Vorprodukts zu verhindern.

Um im nachfolgend durchlaufenen Warmwalzprozess ein Stahlflachprodukt mit optimaler Oberflächenbeschaffenheit erzeugen zu können, kann das Vorprodukt erforderlichenfalls optional entzundert werden, bevor es in den Warmwalzprozess eingespeist wird.

Jedenfalls im Fall, dass das Vorprodukt eine Bramme ist, wird das Vorprodukt bei Temperaturen von 1020 - 1150 °C auf eine Dicke von 30 - 50 mm vorgewalzt. Durch das Vorwalzen wird das Gussgefüge der Bramme kompaktiert, so dass beste Voraussetzungen für das nachfolgend absolvierte Fertig-Warmwalzen geschaffen sind. Handelt es sich bei dem Vorprodukt um eine Dünnbramme oder ein gegossenes Band, kann auf ein Vorwalzen verzichtet werden.

Das Warmwalzen des optional vorgewalzten Vorproduktes auf eine Dicke von 1,5 - 6,4 mm kann in konventioneller Weise in einem oder mehreren Schritten durchgeführt werden. Entscheidend ist dabei nur, dass die Warmwalzendtemperatur ET, bei der das Warmwalzen beendet wird, mindestens gleich der Ar₃-Temperatur des Stahls und höchstens um 200 °C höher als die Ar₃-Temperatur des Stahls ist, wobei Warmwalzendtemperaturen von 820 - 900 °C besonders praxisgerecht sind.

Die Ar₃-Temperatur von Stählen der erfindungsgemäß verarbeiteten Art kann in konventioneller Weise experimentell ermittelt oder gemäß der in CHOQUET, P. et al.: Mathematical Model for Predictions of Austenite and Ferrite Microstructures in Hot Rolling Processes. IRSID Report, St. Germain-en-Laye, 1985. 7 p. angegebenen Formel (1) ${Ar}_{3} = Ar 3 = 902 - 527 * C - 62 * Mn + 60 * Si$ mit %C = C-Gehalt, %Mn = Mn-Gehalt, %Si = Si-Gehalt, des Stahls

in einer für die Erfindung ausreichenden Weise abgeschätzt werden. Die Warmwalzendtemperatur ist dabei erfindungsgemäß so gewählt, dass möglichst ausschließlich in einem Temperaturbereich warmgewalzt wird, bei dem im warmgewalzten Stahlflachprodukt ein austenitisches Gefüge vorliegt. Hierzu kann die Warmwalzendtemperatur auf mindestens 820 °C eingestellt werden. Gleichzeitig liegt die Warmwalzendtemperatur um höchstens 200 °C, insbesondere weniger als 200 °C, oberhalb der Ar₃-Temperatur, um die Ausprägung eines feinkörnigen Austenitgefüges zu unterstützen, in dem möglichst viele Keimstellen für die nachfolgende Ferritbildung vorliegen. Besonders geeignete Warmwalzendtemperaturen liegen demnach im Bereich von 820 - 900 °C.

Von entscheidender Bedeutung für den Erfolg der Erfindung ist die Strategie der Abkühlung des durch das Warmwalzen erhaltenen Warmbands auf die jeweilige Haspeltemperatur. So muss vor allem die Kühlrate dT1 zwischen der - Warmwalzendtemperatur und der Zwischentemperatur von Ar1 -50 °C mindestens 20 K/s betragen, damit bei der Ferritbildung ein Konzentrationsprofil von C im Austenit entsteht, der später zu Martensit umgewandelt wird. Besonders geeignet sind hier Abkühlgeschwindigkeiten dT1 von mindestens 30 K/s. Nach oben wird die Abkühlrate dT1 in der Praxis aus Effizienzgründen auf 90 K/s beschränkt. Durch die erfindungsgemäß gesteuerte Abkühlung bis zur Zwischentemperatur Tz wird die Abkühlgeschwindigkeit so gesteuert, dass einerseits ausreichend Ferrit gebildet wird und eine ausreichend hohe Diffusion von Kohlenstoff aus dem Ferrit in den angrenzenden Austenit zu ermöglichen, durch den der später den Saumbereich der Martensitinseln bildende Restaustenit mit Kohlenstoff angereichert wird. In diesem Temperaturbereich kann vor allem die C-Diffusion aus dem sich bildenden Ferrit in den angrenzenden Restaustenit erfolgen und hierin diffundieren.

Die Ar₁-Temperatur kann in konventioneller Weise experimentell ermittelt oder nach der Formel (2) ${Ar}_{1} = 741 , 7 - 7 , 13 \times % C - 14 , 09 \times % Mn + 16 , 26 \times % Si + 11 , 54 \times % Cr - 49 , 69 \times % Ni$
mit %C = C-Gehalt, %Mn = Mn-Gehalt, %Si = Si-Gehalt, %Cr = Cr-Gehalt und %Ni = Ni-Gehalt des Stahls
abgeschätzt werden, die von LUTSENKO, A. et al. im Artikel "The Definition and Use of Technological Reserves - An Effective Way to Improve the Production Technology of Rolled Metal", erschienen in 9th International Rolling Conference, Associazione Italiana di Metallurgia, Venice, June 2013, 8 p., angegeben worden ist.

Bei einem erfindungsgemäßen Stahlflachprodukt nimmt der Abschnitt oder nehmen die Abschnitte des Randbereichs der Martensitinseln, in dem oder in denen ein höherer C-Gehalt vorliegt als im Mittenbereich der jeweiligen Martensitinsel und diese C-Konzentration am Rand so hoch ist, dass der Restaustenit bei 20.000-facher Vergrößerung zu erkennen ist (siehe FIG. 1), in Summe mindestens 30 % des Umfangs der betreffenden Martensitinsel ein.

Der "höhere C-Gehalt" ist dabei so definiert, dass dieser mindestens 0,05 Gew.-% beträgt, wobei höhere C-Gehalte von mindestens 0,1 Gew.-%, insbesondere mind. 0,15 Gew-%, sich in der Praxis als besonders vorteilhaft herausgestellt haben. Die Konzentrationsbestimmung des C-Gehaltes erfolgt mit einer FE-Mikrosonde innerhalb eines Bereiches von 300*300 nm².

Durch die erfindungsgemäß gesteuerte Abkühlung wird im Gefüge eines erfindungsgemäßen Stahlflachprodukts inselartig vorliegender Martensit erhalten, der über sein Volumen meist eine inhomogene Verteilung des Kohlenstoffgehalts besitzt. Teilweise bleibt dabei an den Martensiträndern Restaustenit bestehen, der einen die jeweilige Martensitinsel umgrenzenden Saum bildet. Dieser weist typischerweise eine Breite von 10 nm - 1 µm auf, wobei seine Breite auch bis zu 1/3 des Inseldurchmessers betragen kann. Die zum Randbereich ansteigende Kohlenstoffkonzentration erstreckt sich bei einem erfindungsgemäßen Stahlflachprodukt um mindestens 30 % des Umfangs der Martensitinseln (siehe hierzu beispielhaft die Martensitinseln, die in Fig. 1 gezeigt sind) und liegt bei mindestens 70 % aller Martensitinseln vor. Dabei ist das erfindungsgemäß erzeugte Profil der C-Konzentration an allen Martensitinseln zu beobachten, die einen gemäß der Formel ØMI = Hälfte der kürzesten Länge der Martensitinsel + Hälfte der längsten Länge der Martensitinsel ermittelten Durchmesser ØMI von mehr als 3 µm aufweisen (siehe Fig. 1, Martensitinsel M).

Der erfindungsgemäß in den Martensitinseln des Gefüges erzeugte C-Gradient steigert die Lochaufweitung HER, da die Entstehung von großen, bezüglich der Kohlenstoffverteilung homogenen Martensitinseln verhindert wird, die die Scherspannung in einer ferritischen Matrix erhöhen und damit die Lochaufweitung minimieren würde. Zudem werden durch den erfindungsgemäß zwischen der Ferrit-Matrix und der jeweiligen Martensitinsel vorhandenen Restaustenit sanftere Übergänge zwischen der weichen Ferrit-Matrix und den harten Martensitinseln erzielt bzw. die Verformung in Teilbereichen der Martensitinsel erleichtert. Durch die C-Verteilung können sich Bereiche im Martensit bei einer äußeren Belastung bereits frühzeitiger umformen, durch die für die Lochaufweitung HER schädliche steile Härtesprünge reduziert werden. Dennoch bleibt eine hohe Verfestigung des Gefüges auf Grund der Härteunterschiede bestehen. Somit erhält man bei hohen Festigkeitswerten eine gute Dehnung in Kombination mit guten Lochaufweitungswerten HER.

Die weitere Kühlstrategie fördert untergeordnet die vorteilhaften Produkteigenschaften: Nachdem die Zwischentemperatur Tz erreicht ist, wird in einem zweiten Abschnitt der Abkühlung die Abkühlgeschwindigkeit im Temperaturbereich bis zur Martensitstarttemperatur T_{MS} so gesteuert, dass die Diffusionslänge von C in Austenit möglichst begrenzt bleibt.

Die Martensitstarttemperatur T_{MS} kann in konventioneller Weise experimentell bestimmt oder gemäß der von S.M.C. Van Bohemen im Artikel "Bainite and martensite start temperature calculated with exponential carbon dependence", Mater. Sci. Technol. 28 (2012) 487-495, veröffentlichten Formel (3) ${T}_{MS} = 565 - 600 \times \left(1-EXP\left(-0,96\times %C\right)\right) - 31 \times % Mn - 13 \times % Si - 10 \times % Cr - 12 \times % Mo$
mit %C = C-Gehalt, %Mn = Mn-Gehalt, %Si = Si-Gehalt, %Cr = Cr-Gehalt und %Mo = Mo-Gehalt des Stahls
abgeschätzt werden.

Gemäß einer ersten Variante des zweiten Abschnitts der Abkühlung wird ausgehend von der Zwischentemperatur Tz mit einer Abkühlrate dT2' von mindestens 5 K/s, insbesondere mehr als 5 K/s oder mindestens 20 K/s, abgekühlt, bis der Bereich zwischen der Martensitstarttemperatur TMS und Raumtemperatur erreicht ist, damit die Kohlenstoffdiffusion nicht den gesamten angrenzenden Restaustenit mit Kohlenstoff homogenisiert. Dabei ist die Abkühlgeschwindigkeit bei dieser Variante auf höchstens 100 K/s begrenzt, um zu gewährleisten, dass eine Diffusion von Kohlenstoff aus dem zuvor gebildeten Ferrit in den angrenzenden Austenit stattfinden kann. Dies kann besonders sicher gewährleistet werden, indem die Abkühlrate dT2' auf höchstens 70 K/s beschränkt wird. Besonders praxisgerecht ist es somit, wenn die Abkühlrate dT2' 20 - 70 K/s beträgt.

Gemäß der zweiten Variante des zweiten Abschnitts der Abkühlung wird die Kühlung bis zur Martensitstarttemperatur TMS mit einer Abkühlrate dT2" von 10 - 130 K/s absolviert. Eine Abkühlrate dT2" von mindestens 10 K/s, insbesondere mindestens 30 K/s, begrenzt zudem die Kohlenstoffdiffusion aus dem Ferrit in den Austenit. Die Diffusion einer ausreichenden Menge an Kohlenstoff kann dadurch unterstützt werden, dass die Kühlung bei einer Kühlstopptemperatur von 550 - 700 °C für bis zu 5 s unterbrochen wird.

Besonders praxisgerecht ist hier eine Pause, die mindestens 1 s beträgt. Gleichzeitig sollte hier die Abkühlrate dT2" höchstens 130 K/s, insbesondere weniger als 100 K/s, betragen, um eine ausreichende C-Diffusionslänge in den Austenit überhaupt zu ermöglichen. Dies kann dadurch besonders sicher gewährleistet werden, dass die Abkühlrate dT2" auf höchstens 80 K/s beschränkt wird. Besonders praxisgerecht ist es somit, wenn die Abkühlrate dT2" 30 - 80 K/s beträgt.

Der dritte Abschnitt der Abkühlung, in dem das warmgewalzte Stahlflachprodukt die Haspeltemperatur HT erreicht, ist unkritisch und kann mit einer Abkühlrate an ruhender Luft erfolgen. Die Haspeltemperatur HT ist dabei geringer als die Martensitstarttemperatur und kann bis zur Raumtemperatur reichen. In der Praxis liegt die Haspeltemperatur HT typischerweise bei 20 - 80 °C.

Das so abgekühlte warmgewalzte Stahlflachprodukt wird zu einem Coil gehaspelt. Im Fall, dass die Haspeltemperatur HT oberhalb der Raumtemperatur liegt, wird das Stahlflachprodukt abschließend im Coil auf Raumtemperatur abgekühlt.

Nachfolgend wird die Erfindung anhand von Ausführungsbeispielen erläutert.
- Fig. 1: zeigt einen Ausschnitt eines Gefüges eines erfindungsgemäßen Stahlflachprodukts in 20.000-facher Vergrößerung;
- Fig. 2: zeigt einen vergrößerten Ausschnitt von Fig. 1;
- Fig. 3: eine zeichnerische Darstellung des Ausschnitts gemäß Fig. 2.

Zur Erprobung der Erfindung sind vier den Maßgaben der Erfindung entsprechend zusammengesetzte Schmelzen E1 - E4 sowie eine nicht erfindungsgemäß zusammengesetzte Vergleichsschmelze V1 erschmolzen worden, deren Zusammensetzungen in Tabelle 1 angegeben sind.

Darüber hinaus sind in Tabelle 1 für die Schmelzen E1 - E4 und V1 die gemäß den voranstehend erläuterten Formeln (1) - (3) abgeschätzten Martensitstarttemperaturen Tmst, Ar₃-Temperaturen und Ar₁-Temperaturen verzeichnet.

Die Schmelzen E1 - E4 und V1 sind auf konventionelle Weise zu Brammen vergossen worden, die jeweils bei 1150 - 1380 ° über einer Dauer von 60 - 240 min durcherwärmt worden sind.

Die so durcherwärmten Brammen sind einem Vorwalzen unterzogen worden, bei dem sie im Temperaturbereich von 1020 - 1150 °C zu jeweils einem Vorband mit einer Dicke von 30 - 50 mm warm vorgewalzt worden sind.

Die so vorgewalzten Brammen sind in sieben Stichen in konventioneller Weise zu warmgewalzten Bändern ("Warmband") W1 - W11 und WV mit einer Dicke Dw fertig warmgewalzt worden. Beim Verlassen des letzten Stichs des Warmwalzens wiesen die Warmbänder W1 - W11, WV eine Warmwalzendtemperatur Twe auf, die jeweils oberhalb der Ar₃-Temperatur des Stahls E1 - E4 und V1 lag, aus dem die Warmbänder W1 - W11, WV jeweils bestanden.

Nach dem Warmwalzen sind die erhaltenen Warmbänder W1 - W11, WV ausgehend von ihrer jeweiligen Warmwalzendtemperatur Twe mit einer Abkühlrate dT1 auf eine Zwischentemperatur Tz abgekühlt worden, die 50 °C unterhalb der Ar₁-Temperatur des Stahls E1 - E4 und V1 lag, aus dem die Warmbänder W1 - W11, WV jeweils bestanden.

Nach Erreichen der Zwischentemperatur Tz sind die Warmbänder W1 - W11, WV mit einer Abkühlrate dT2' bis zur Martensitstarttemperatur Tmst des Stahls abgekühlt worden.

Ausgehend von der Martensitstarttemperatur T_{MS} sind die Warmbänder W1 - W11, WV bis zur jeweiligen Haspeltemperatur HT mit einer Abkühlrate dT3 abgekühlt worden, bei der sie zu einem Coil gehaspelt worden sind. Im Coil erfolgte schließlich die Abkühlung auf Raumtemperatur.

Für die so erhaltenen Warmbänder W1 - W11, WV sind die Dicke Dw, sowie die bei ihrer Erzeugung eingestellten Warmwalzendtemperaturen ET, Abkühlraten dT1, Abkühlraten dT2', dT2" und Haspeltemperaturen HT in Tabelle 2 verzeichnet.

Für die Warmbänder W1 - W11, WV sind die Zugfestigkeit Rm, die Streckgrenze Re, die Gleichmaßdehnung Ag, die Dehnung A50, die Dehnung A80 und die Lochaufweitung HER bestimmt worden. Die betreffenden Eigenschaften sowie das Produkt Rm x HER x Ag und das Verhältnis Re/Rm sind für die Warmbänder W1 - W11, WV in Tabelle 3 verzeichnet.

Für die Warmbänder W1 - W11, WV sind die Martensit-, Ferrit-, Bainit-, Perlit- und Restaustenit-Anteile des Gefüges bestimmt worden. Darüber hinaus sind für einige der Warmbänder W1 - W11 die Martensit- und Restaustenitkorngrößen sowie die Breite Bras des Restaustenitsaums bestimmt worden, der die Martensitinseln (=Martensitkörner) im Gefüge der Warmbänder W1 - W11, WV umgab. Die betreffenden Werte sind in Tabelle 4 verzeichnet.

Es zeigt sich, dass die erfindungsgemäß erzeugten und nach Maßgabe der Erfindung legierten Warmbänder W1 - W3 und W6 - W11 zuverlässig hohe mechanische Kennwerte Rm, Re, Ag, A50, A80 und HER aufweisen, die zu hohen Werten für das Produkt Rm x HER x Ag führen. Das aus dem nicht erfindungsgemäß legierten Vergleichsstahl V1 in nicht erfindungsgemäßer Weise erzeugte Warmband WV erreicht dagegen die erfindungsgemäß für das Produkt Rm x HER x Ag vorgegebene Mindestgrenze nicht. Gleiches gilt für die zwar erfindungsgemäß legierten, aber nicht erfindungsgemäß erzeugten Warmbänder W4 (zu hohe Abkühlrate dT1) und W5 (zu niedrige Abkühlrate dT1).

In Fig. 1 ist die Abbildung einer im Gefüge des Warmbands W1 vorhandenen Martensitinsel M wiedergegeben, die in ferritisches Gefüge F eingebettet ist. Deutlich zu erkennen ist der um die Martensitinsel M umlaufende, aus Restaustenit bestehende Saum RAS, durch den die Martensitinsel M von dem umgebenden Ferrit F abgegrenzt ist.

Wie anhand der in Fig. 2 wiedergegebenen, in Fig. 3 schematisch zeichnerisch abstrahierten Vergrößerung des Ausschnitts A von Fig. 1 leicht nachvollzogen werden kann, ist der Mittenbereich MMB der Martensitinsel M von einem Randbereich MRB umgrenzt, um den wiederum der Restaustenit-Saum RAS umläuft.

**Tabelle 1**

| Stahl | Angaben in Masse-%, Rest Eisen und unvermeidbare Verunreinigungen | | | | | | | | | | | °C | | |
|---|---|---|---|---|---|---|---|---|---|---|---|---|---|---|
| | C | Si | Mn | P | S | Al | Cr | Mo | N | Ti+Nb+V | B | T_{MS} | Aᵣ₃ | Aᵣ₁ |
| V1 | 0,08 | 0,6 | 1,7 | 0,009 | 0,0014 | 0,04 | 0,3 | 0,018 | 0,0048 | 0,124 | 0,0002 | 456 | 788 | 730 |
| E1 | 0,08 | 0,11 | 1,0 | 0,009 | 0,0008 | 0,027 | 0,5 | 0,021 | 0,005 | 0,044 | 0,0002 | 485 | 807 | 735 |
| E2 | 0,07 | 0,06 | 1,0 | 0,003 | 0,0007 | 0,035 | 0,4 | 0,012 | 0,0087 | 0,038 | 0,0001 | 489 | 806 | 733 |
| E3 | 0,12 | 0,30 | 1,7 | 0,003 | 0,0007 | 0,036 | 0,8 | 0,014 | 0,0051 | 0,044 | 0,0002 | 435 | 751 | 731 |
| E4 | 0,14 | 0,10 | 1,0 | 0,003 | 0,0006 | 0,033 | 0,4 | 0,01 | 0,0052 | 0,038 | 0,0001 | 455 | 774 | 733 |

**Tabelle 2**

| Warmband | Stahl | Dicke | Ofentemperatur | Liegezeit | Vorbandstich | Vorbanddicke | ET | HT | dT1 | dT2' | dT2" | ZT1 | tH |
|---|---|---|---|---|---|---|---|---|---|---|---|---|---|
| | | Mm | | [min] | [°C] | [mm] | [°C] | | [K/s] | | [K/s] | [°C] | [s] |
| WV | V1 | 3,2 | 1240 | 130 | 1030 | 41 | 820 | 520 | 30 | 2 | | | |
| W1 | E1 | 4 | 1260 | 140 | 1080 | 40 | 860 | 60 | 40 | | 50 | 690 | 2 |
| W2 | E1 | 2 | 1280 | 240 | 1140 | 41 | 850 | 50 | 35 | 30 | | | |
| W3 | E1 | 1,5 | 1260 | 130 | 1130 | 42 | 850 | 30 | 30 | 40 | | | |
| W4 | E1 | 2 | 1230 | 150 | 1050 | 46 | 910 | 50 | 135 | 50 | | | |
| W5 | E2 | 1,6 | 1180 | 160 | 1040 | 47 | 850 | 30 | 2 | 30 | | | |
| W6 | E2 | 1,6 | 1290 | 120 | 1140 | 44 | 860 | 50 | 51 | 60 | | | |
| W7 | E2 | 2 | 1260 | 145 | 1130 | 43 | 855 | 90 | 62 | 40 | | | |
| W8 | E2 | 3 | 1230 | 165 | 1110 | 42 | 900 | 30 | 30 | 40 | | | |
| W9 | E3 | 1,5 | 1260 | 125 | 1130 | 41 | 860 | 40 | 80 | | 70 | 675 | 3 |
| W10 | E3 | 2 | 1250 | 135 | 1125 | 42 | 850 | 80 | 31 | 30 | | | |
| W11 | E4 | 3,4 | 1270 | 140 | 1120 | 38 | 860 | 40 | 42 | 30 | | | |

**Tabelle 3**

| Warmband | Stahl | Dicke | Re | Rm | Re/Rm | Ag | A050 | A80 | HER | Rm*HER*Aq | Erfindungsgemäß? |
|---|---|---|---|---|---|---|---|---|---|---|---|
| | | mm | MPa | | | % | | | | MPa*%*% | |
| WV | V1 | 3,2 | 762 | 856 | 0,89 | 7,9 | 15,5 | 14,1 | 26 | 175822 | NEIN |
| W1 | E1 | 4 | 501 | 702 | 0,71 | 12,6 | 20,7 | 18,8 | 34 | 300737 | JA |
| W2 | E1 | 2 | 474 | 711 | 0,67 | 12,4 | 19,4 | 17,6 | 38 | 335023 | JA |
| W3 | E1 | 1,5 | 562 | 752 | 0,75 | 11,8 | 18,5 | 16,8 | 31 | 275082 | JA |
| W4 | E1 | 2 | 750 | 934 | 0,80 | 12,4 | 15,2 | 13,8 | 15 | 173724 | NEIN |
| W5 | E2 | 1,6 | 390 | 590 | 0,66 | 12 | 20,5 | 18,6 | 41 | 290280 | NEIN |
| W6 | E2 | 1,6 | 438 | 652 | 0,67 | 11,8 | 20,0 | 18,2 | 48 | 369293 | JA |
| W7 | E2 | 2 | 401 | 612 | 0,66 | 12,6 | 20,6 | 18,7 | 56 | 431827 | JA |
| W8 | E2 | 3 | 480 | 687 | 0,70 | 11,5 | 18,4 | 16,7 | 45 | 355523 | JA |
| W9 | E3 | 1,5 | 750 | 1014 | 0,74 | 8,5 | 13,4 | 12,2 | 25 | 215475 | JA |
| W10 | E3 | 2 | 689 | 975 | 0,71 | 9,1 | 13,9 | 12,6 | 27 | 239558 | JA |
| W11 | E4 | 3,4 | 508 | 804 | 0,63 | 10,3 | 20,8 | 20,8 | 30 | 248436 | JA |

**Tabelle 4**

| Warmband | Stahl | Martensit | Ferrit | Bainit | Perlit | RA | KG | Bras |
|---|---|---|---|---|---|---|---|---|
| | | [Flächen-%] | | | | | [µm] | |
| WV | V1 | 5 | 10 | 75 | 5 | 2 | - | - |
| W1 | E1 | 15 | 80 | 5 | - | 2 | 2 | 0,3 |
| W2 | E1 | 20 | 75 | 5 | - | 2 | - | - |
| W3 | E1 | 25 | 75 | 0 | - | 2 | 2 | 0,3 |
| W4 | E1 | 35 | 62 | 5 | - | 3 | 2 | n.b. |
| W5 | E2 | 5 | 80 | - | 15 | 0 | - | - |
| W6 | E2 | 15 | 80 | 5-10 | <1 | 1,5 | 4 | 0,4 . |
| W7 | E2 | 10 | 85 | 5 | - | 1,5 | - | - |
| W8 | E2 | 15 | 85 | - | - | 1,5 | - | - |
| W9 | E3 | 35 | 60 | 5 | - | 1 | 3 | 0,9 |
| W10 | E3 | 35 | 65 | - | - | <1 | - | - |
| W11 | E3 | 30 | 70 | 5 | - | 1,0 | - | |

| | | | | | | | | |
|---|---|---|---|---|---|---|---|---|
| "-": Nicht bestimmt | | | | | | | | |

## Patentansprüche

1. Verfahren zur Herstellung eines warmgewalzten Stahlflachprodukts mit einem Gefüge, das zu 5 - 40 Vol.-% aus angelassenem oder frisch gebildeten Martensit und zu 50 - 95 Vol.-% aus Ferrit besteht und in dem der nicht durch Martensit und Ferrit eingenommene Anteil aus bis zu 45 Vol.-% Restaustenit, Bainit und/oder Zementit gefüllt ist, umfassend folgende Arbeitsschritte:
a) Vergießen einer Stahlschmelze zu einem Vorprodukt in Form einer Bramme, Dünnbramme oder eines gegossenen Bandes, wobei die Schmelze aus, in Masse-%,
| | |
|---|---|
| C: | 0,05 - 0,15 %, |
| Si: | < 0,5 %, |
| Mn: | 0,7 - 2,1 %, |
| Al: | < 0,1 %, |
| Cr: | 0,2 - 1 %, |
mindestens einem Element der Gruppe "Nb, Ti, V" mit der Maßgabe, dass die Summe der Gehalte an Nb, Ti und / oder V 0,01 - 0,1 % beträgt,
| | |
|---|---|
| B: | < 0,0015 %, |
| Mo: | < 0,2 %, |
| Cu: | < 0,2 %, |
| Ni: | < 0,2 % |
| P: | < 0,05 % |
| N: | < 0,01 % |
und als Rest aus Fe und in Summe höchstens 0,1 Masse-% unvermeidbaren Verunreinigungen besteht;
b) Durcherwärmen des Vorprodukts bei einer Temperatur von 1150 - 1380 °C über eine Dauer von 60 - 960 min;
c) optional: Entzundern des Vorprodukts;
d) im Fall, dass das Vorprodukt eine Bramme ist: Vorwalzen des Vorprodukts bei Temperaturen von 1020 - 1150 °C auf eine Dicke von 30 - 50 mm ;
e) Warmwalzen des optional vorgewalzten Vorproduktes in einem oder mehreren Walzstichen zu einem warmgewalzten Band mit einer Dicke von 1,4 - 6,4 mm, wobei die Warmwalzendtemperatur ET, bei der das Warmwalzen beendet wird, mindestens gleich der Ar₃-Temperatur des Stahls und höchstens um 200 °C höher als die Ar₃-Temperatur des Stahls ist;
f) Abkühlen des erhaltenen Warmbands auf eine Haspeltemperatur HT, die in einem Bereich liegt, welcher unterhalb der Martensitstarttemperatur T_{MS} des Stahls beginnt und bei der Raumtemperatur endet,
- wobei die Abkühlgeschwindigkeit dT1 in einem Temperaturbereich, der von der Warmwalzendtemperatur ET bis zu einer Zwischentemperatur Tz reicht, die 50 °C unterhalb der Ar₁-Temperatur des Stahls liegt, 20 K/s bis 90 K/s beträgt,
- wobei nach Erreichen der Zwischentemperatur Tz
- gemäß einer ersten Variante das Warmband mit einer Abkühlrate dT2' von 5 - 100 K/s auf die im Bereich zwischen der Martensitstarttemperatur T_{MS} des Stahls und Raumtemperatur liegende Haspeltemperatur HT gekühlt wird,
oder
- gemäß einer zweiten Variante das Warmband mit einer Abkühlrate dT2" von 10 - 130 K/s zunächst auf eine Kühlstopptemperatur ZT1, die im Bereich 550 - 770 °C liegt und bei der das Warmband optional über eine bis zu 5 s dauernde Haltedauer tH gehalten wird, und anschließend auf die im Bereich zwischen Martensitstarttemperatur T_{MS} des Stahls und Raumtemperatur liegende Haspeltemperatur HT gekühlt wird;
g) Haspeln des auf die Haspeltemperatur HT abgekühlten Warmbands zu einem Coil;
h) optional Abkühlen des warmgewalzten Stahlflachprodukts im Coil auf Raumtemperatur oder Halten des warmgewalzten Stahlflachprodukts bei der Haspeltemperatur HT.

2. Verfahren nach Anspruch 1, **dadurch gekennzeichnet, dass** die Warmwalzendtemperatur ET 820 - 900 °C und die Abkühlgeschwindigkeit dT1 höchstens 70 K/s beträgt.

3. Verfahren nach Anspruch 1 oder 2, **dadurch gekennzeichnet, dass** die Abkühlgeschwindigkeit dT1 mindestens 30 K/s beträgt.

4. Verfahren nach einem der voranstehenden Ansprüche, **dadurch gekennzeichnet, dass** bei der gemäß der ersten Variante erfolgenden Abkühlung (Arbeitsschritt f) die Abkühlrate 20 - 70 K/s beträgt.

5. Verfahren nach einem der Ansprüche 1 - 3, **dadurch gekennzeichnet, dass** bei der gemäß der zweiten Variante erfolgenden Abkühlung (Arbeitsschritt f) die Abkühlrate 30 - 80 K/s und die Haltezeit 1 - 3 s betragen.

6. Verfahren nach einem der voranstehenden Ansprüche, **dadurch gekennzeichnet, dass** die Haspeltemperatur HT in einem von der Raumtemperatur bis 100 °C reichenden Temperaturbereich liegt.

7. Warmgewalztes Stahlflachprodukt mit einem Stahlsubstrat,
- das aus, in Masse-%, C: 0,05 - 0,15 %, Si: < 0,5 %, Mn: 0,7 - 2,1 %, Al: < 0,1 %, Cr: 0,2 - 1 %, mindestens einem Element der Gruppe "Nb, Ti, V" mit der Maßgabe, dass die Summe der Gehalte an Nb, Ti und / oder V 0,01 - 0,1 % beträgt, B: < 0,0015 %, Mo: < 0,2 %, Cu: < 0,2 %, Ni: < 0,2 %, P: < 0,05 %, N: < 0,01 % und als Rest aus Fe und in Summe höchstens 0,1 Masse-% unvermeidbaren Verunreinigungen besteht
und
- dessen Gefüge zu 5 - 40 Vol.-% aus angelassenem oder frisch gebildeten Martensit und zu 50 - 95 Vol.-% aus Ferrit besteht und in dem der nicht durch Martensit und Ferrit eingenommene Anteil aus bis zu 45 Vol. % Restaustenit, Bainit und/oder Zementit besteht, wobei die Martensit-Anteile des Gefüges inselförmig vorliegen und bei mindestens 70 % aller Martensitinseln ein das Zentrum der jeweiligen Martensitinsel abdeckender Mittenbereich vorhanden ist, der von einem an den Rand der jeweiligen Martensitinsel grenzenden Randbereich der betreffenden Martensitinsel umgrenzt ist,
- wobei der C-Gehalt des Randbereichs zumindest in einem Abschnitt höher ist als der C-Gehalt des Mittenbereichs und
- wobei die Martensitinseln zumindest über eine Teillänge ihres Umfangs von einem aus Restaustenit bestehenden Saum umgrenzt sind.

8. Stahlflachprodukt nach Anspruch 7, **dadurch gekennzeichnet, dass** der Abschnitt oder die Abschnitte des Randbereichs der Martensitinseln, in dem oder in denen ein höherer C-Gehalt vorliegt als im Mittenbereich der jeweiligen Martensitinsel und diese C-Konzentration am Rand so hoch ist, dass der Restaustenit bei 20.000-facher Vergrößerung zu erkennen ist, in Summe mindestens 30 % des Umfangs der betreffenden Martensitinsel einnimmt oder einnehmen.

9. Stahlflachprodukt nach einem der Ansprüche 7 oder 8, **dadurch gekennzeichnet, dass** bei allen Martensitinseln mit einem mittleren Durchmesser von mehr als 3 µm mindestens in einem Abschnitt ihrer Randbereiche ein höherer C-Gehalt vorhanden ist, als im Mittenbereich der jeweiligen Martensitinsel.

10. Stahlflachprodukt nach Anspruch 9, **dadurch gekennzeichnet, dass** die Breite des Restaustenit-Saums 10 nm bis 1 µm beträgt.

11. Stahlflachprodukt nach einem der Ansprüche 7 - 10, **dadurch gekennzeichnet, dass** das aus seiner Zugfestigkeit Rm, seiner Lochaufweitung HER und seiner Gleichmaßdehnung Ag gebildete Produkt Rm x HER x Ag mindestens 200.000 MPa%2 beträgt.

12. Stahlflachprodukt nach Anspruch 7 - 11, **dadurch gekennzeichnet, dass** seine Zugfestigkeit Rm mindestens 530 MPa beträgt.

13. Stahlflachprodukt nach einem der Ansprüche 7 - 12, **dadurch gekennzeichnet, dass** seine Lochaufweitung HER mindestens 20 % beträgt.

14. Stahlflachprodukt nach einem der Ansprüche 7 - 13, **dadurch gekennzeichnet, dass** seine Gleichmaßdehnung Ag mindestens 5 % beträgt.

## Claims

1. Method for producing a hot-rolled flat steel product having a microstructure consisting of 5 - 40 vol.% tempered or freshly formed martensite and 50 - 95 vol.% ferrite, and in which the portion not occupied by martensite and ferrite is filled with up to 45 vol.% residual austenite, bainite and/or cementite, comprising the following steps:
a) casting a steel melt to form a precursor in the form of a slab, a thin slab or a cast strip, wherein the melt consists of, in mass%,
| | |
|---|---|
| C: | 0.05 - 0.15%, |
| Si: | < 0.5%, |
| Mn: | 0.7 - 2.1%, |
| Al: | < 0.1%, |
| Cr: | 0.2 - 1%, |
at least one element from the group "Nb, Ti, V" with the proviso that the total of the contents of Nb, Ti and/or V is 0.01 - 0.1%,
| | |
|---|---|
| B: | < 0.0015%, |
| Mo: | < 0.2%, |
| Cu: | < 0.2%, |
| Ni: | < 0.2% |
| P: | < 0.05% |
| N: | < 0.01% |
and, as the remainder, Fe and a total of not more than 0.1 mass% of unavoidable impurities;
b) heating the precursor at a temperature of 1150 - 1380°C for a period of 60 - 960 min;
c) optionally: descaling of the precursor;
d) if the precursor is a slab: pre-rolling the precursor at temperatures of 1020 - 1150°C to a thickness of 30 - 50 mm;
e) hot-rolling the optionally pre-rolled precursor in one or more rolling passes to form a hot-rolled strip with a thickness of 1.4 - 6.4 mm, wherein the final hot-rolling temperature ET, at which the hot rolling is terminated, is at least equal to the Ar₃ temperature of the steel and at most 200°C higher than the Ar₃ temperature of the steel;
f) cooling the obtained hot strip to a coiling temperature HT which lies in a range which starts below the martensite start temperature T_{MS} of the steel and ends at room temperature,
- wherein the cooling rate dT1 is 20 K/s to 90 K/s in a temperature range which extends from the final hot-rolling temperature ET to an intermediate temperature Tz, which is 50°C below the Ar₁ temperature of the steel,
- wherein after reaching the intermediate temperature Tz
- according to a first variant, the hot strip is cooled at a cooling rate dT2' of 5 - 100 K/s to the coiling temperature HT in the range between the martensite start temperature T_{MS} of the steel and room temperature,
or
- according to a second variant, the hot strip is cooled at a cooling rate dT2" of 10 - 130 K/s first to a cooling stop temperature ZT1, which is in the range 550 - 770°C and at which the hot strip is optionally held for a holding time tH of up to 5 s, and then to the coiling temperature HT in the range between the martensite start temperature T_{MS} of the steel and room temperature;
g) coiling the hot strip, which is cooled to the coiling temperature HT, to form a coil;
h) optionally cooling the hot-rolled flat steel product in the coil to room temperature or keeping the hot-rolled flat steel product at the coiling temperature HT.

2. Method according to claim 1, **characterized in that** the final hot-rolling temperature ET is 820 - 900°C and the cooling rate dT1 is not more than 70 K/s.

3. Method according to claim 1 or claim 2, **characterized in that** the cooling rate dT1 is at least 30 K/s.

4. Method according to any one of the preceding claims, **characterized in that** during the cooling according to the first variant (step f), the cooling rate is 20 - 70 K/s.

5. Method according to any one of claims 1 - 3, **characterized in that** during cooling according to the second variant (step f), the cooling rate is 30 - 80 K/s and the holding time is 1 - 3 s.

6. Method according to any of the preceding claims, **characterized in that** the coiling temperature HT is in a temperature range from room temperature to 100°C.

7. Hot-rolled flat steel product with a steel substrate,
- which consists of, in mass%, C: 0.05 - 0.15%, Si: < 0.5%, Mn: 0.7 - 2.1 %, Al: < 0.1 %, Cr: 0.2 - 1%, at least one element from the group "Nb, Ti, V" with the proviso that the total of the contents of Nb, Ti and/or V is 0.01 - 0.1%, B: < 0.0015%, Mo: < 0.2%, Cu: < 0.2%, Ni: < 0.2%, P: < 0.05%, N: < 0.01% and, as the remainder, Fe and a total of not more than 0.1 mass% of unavoidable impurities
and
- of which the microstructure consists of 5 - 40 vol.% tempered or freshly formed martensite and 50 - 95 vol.% ferrite, and in which the portion not occupied by martensite and ferrite consists of up to 45 vol.% residual austenite, bainite and/or cementite, wherein the martensite portions of the microstructure are island-shaped and at least 70% of all martensite islands have a central region covering the center of the particular martensite island, which is bordered by an edge region of the martensite island in question bordering the edge of the particular martensite island,
- wherein the C content of the edge region is, at least in one portion, higher than the C content of the central region and
- wherein the martensite islands are bordered by a rim consisting of residual austenite over at least part of their periphery.

8. Flat steel product according to claim 7, **characterized in that** the portion or portions of the edge region of the martensite islands in which there is a higher C content than in the central region of the particular martensite island, and this C concentration at the edge is so high that the residual austenite can be seen at 20,000x magnification, in total occupies or occupy at least 30% of the periphery of the martensite island in question.

9. Flat steel product according to one of claims 7 or 8,
**characterized in that** in all martensite islands with a mean diameter of more than 3 µm, a higher C content is present in at least one portion of their edge regions than in the central region of the particular martensite island.

10. Flat steel product according to claim 9, **characterized in that** the width of the residual austenite rim is 10 nm to 1 µm.

11. Flat steel product according to one of claims 7 - 10, **characterized in that** the product Rm x HER x Ag formed from its tensile strength Rm, its hole expansion HER and its uniform elongation Ag is at least 200,000 MPa%2.

12. Flat steel product according to claims 7 - 11, **characterized in that** its tensile strength Rm is at least 530 MPa.

13. Flat steel product according to one of claims 7 - 12,
**characterized in that** its hole expansion HER is at least 20%.

14. Flat steel product according to one of claims 7 - 13,
**characterized in that** its uniform elongation Ag is at least 5%.

## Revendications

1. Procédé de fabrication d'un produit plat en acier laminé à chaud comportant une structure qui se compose de 5 à 40 % en volume de martensite revenue ou fraîchement formée et de 50 à 95 % en volume de ferrite et dans lequel la proportion non occupée par la martensite et la ferrite est remplie jusqu'à 45 % en volume d'austénite résiduelle, de bainite et/ou de cémentite, comprenant les étapes de travail suivantes :
a) la coulée d'un acier liquide en un produit semi-fini sous la forme d'une brame, d'une brame mince ou d'un feuillard coulé, dans lequel la masse fondue se compose, en % en masse,
| | |
|---|---|
| C: | 0,05 à 0,15 %, |
| Si: | < 0,5 %, |
| Mn : | 0,7 à 2,1 %, |
| Al : | < 0,1 %, |
| Cr: | 0,2 à 1 %, |
au moins un élément du groupe « Nb, Ti, V », étant entendu que la somme des teneurs en Nb, Ti et/ou V est comprise entre 0,01 et 0,1 %,
| | |
|---|---|
| B : | < 0,0015 %, |
| Mo: | < 0,2 %, |
| Cu : | < 0,2 %, |
| Ni : | < 0,2 % |
| P : | < 0,05 % |
| N : | < 0,01 % |
et reste constitué de Fe et, au total, un maximum de 0,1 % en masse d'impuretés inévitables ;
b) le chauffage continu du produit semi-fini à une température allant de 1150 à 1380 °C pendant une durée allant de 60 à 960 min ;
c) éventuellement : le décalaminage du produit semi-fini ;
d) dans le cas où le produit semi-fini est une brame : le prélaminage du produit semi-fini à des températures allant de 1020 à 1150 °C jusqu'à atteindre une épaisseur allant de 30 à 50 mm ;
e) le laminage à chaud du produit semi-fini éventuellement prélaminé en une ou plusieurs passes de laminage pour former un feuillard laminé à chaud d'une épaisseur allant de 1,4 à 6,4 mm, dans lequel la température finale de laminage à chaud ET à laquelle le laminage à chaud est terminé est au moins égale à la température Ar₃ de l'acier et au plus supérieure de 200 °C à la température Ar₃ de l'acier ;
f) le refroidissement du feuillard à chaud obtenu à une température de bobinage HT qui se situe dans une plage qui commence en dessous de la température de transformation martensitique T_{MS} de l'acier et se termine à la température ambiante,
- dans lequel la vitesse de refroidissement dT1 est comprise entre 20 K/s et 90 K/s, dans une plage de températures allant de la température finale de laminage à chaud ET à une température intermédiaire Tz qui est inférieure de 50 °C à la température Ar₁ de l'acier,
- dans lequel, après avoir atteint la température intermédiaire Tz
- selon une première variante, le feuillard à chaud est refroidi à une vitesse de refroidissement dT2' allant de 5 à 100 K/s jusqu'à la température de bobinage HT située dans la plage entre la température de transformation martensitique T_{MS} de l'acier et la température ambiante,
ou
- selon une seconde variante, le feuillard à chaud est refroidi à une vitesse de refroidissement dT2" allant de 10 à 130 K/s d'abord jusqu'à une température d'arrêt de refroidissement ZT1 qui se situe dans la plage allant de 550 à 770 °C et à laquelle le feuillard à chaud est éventuellement maintenu pendant une durée de maintien tH pouvant durer jusqu'à 5 s, et ensuite jusqu'à la température de bobinage HT se situant dans la plage entre la température de transformation martensitique T_{MS} de l'acier et la température ambiante ;
g) le bobinage du feuillard à chaud refroidi à la température de bobinage HT en une bobine ;
h) éventuellement, le refroidissement du produit plat en acier laminé à chaud dans la bobine à la température ambiante ou le maintien du produit plat en acier laminé à chaud à la température de bobinage HT.

2. Procédé selon la revendication 1, **caractérisé en ce que** la température finale de laminage à chaud ET est comprise entre 820 et 900 °C et la vitesse de refroidissement dT1 est de 70 K/s au maximum.

3. Procédé selon la revendication 1 ou 2, **caractérisé en ce que** la vitesse de refroidissement dT1 est de 30 K/s au minimum.

4. Procédé selon l'une des revendications précédentes,
**caractérisé en ce que,** lors du refroidissement (étape de travail f) effectué selon la première variante, la vitesse de refroidissement va de 20 à 70 K/s.

5. Procédé selon l'une des revendications 1 à 3, **caractérisé en ce que,** lors du refroidissement (étape de travail f) effectué selon la seconde variante, la vitesse de refroidissement va de 30 à 80 K/s et le temps de maintien va de 1 à 3 s.

6. Procédé selon l'une des revendications précédentes,
**caractérisé en ce que** la température de bobinage HT se situe dans une plage de températures allant de la température ambiante à 100 °C.

7. Produit plat en acier laminé à chaud comportant un substrat en acier,
- constitué de, en % en masse, C : 0,05 à 0,15 %, Si : < 0,5 %, Mn : 0,7 à 2,1 %, Al : < 0,1 %, Cr : 0,2 à 1 %, au moins un élément du groupe « Nb, Ti, V », étant entendu que la somme des teneurs en Nb, Ti et/ou V est comprise entre 0,01 et 0,1 %, B : < 0,0015 %, Mo : < 0,2 %, Cu : < 0,2 %, Ni : < 0,2 %, P : < 0,05 %, N : < 0,01 % et reste constitué de Fe et, au total, un maximum de 0,1 % en masse d'impuretés inévitables
et
- dont la structure se compose de 5 à 40 % en volume de martensite revenue ou fraîchement formée et de 50 à 95 % en volume de ferrite et dans lequel la proportion non occupée par la martensite et la ferrite est constituée jusqu'à 45 % en volume d'austénite résiduelle, de bainite et/ou de cémentite, dans lequel les proportions martensitiques de la structure existent sous forme d'îlots et, pour au moins 70 % de tous les îlots martensitiques, une zone centrale recouvrant le centre de chaque îlot martensitique est présente, laquelle zone centrale est délimitée par une zone de bord de l'îlot martensitique concerné, adjacente au bord de l'îlot martensitique respectif,
- dans lequel la teneur en C de la zone de bord est, au moins dans une section, supérieure à la teneur en C de la zone centrale, et
- dans lequel les îlots martensitiques sont délimités, au moins sur une longueur partielle de leur circonférence, par une couture de moulage constituée d'austénite résiduelle.

8. Produit plat en acier selon la revendication 7, **caractérisé en ce que** la section ou les sections de la zone de bord des îlots martensitique, dans lesquelles une teneur en C présente est supérieure que dans la zone centrale de l'îlot martensitique respectif et ladite concentration en C sur le bord est suffisamment supérieure pour que l'austénite résiduelle soit reconnaissable à un grossissement de 20 000 fois, occupent au total au moins 30 % de la circonférence de l'îlot martensitique concerné.

9. Produit plat en acier selon l'une des revendications 7 ou 8,
**caractérisé en ce que,** pour tous les îlots martensitiques comportant un diamètre moyen supérieur à 3 µm, une teneur en C présente est supérieure au moins dans une section de leurs zones de bords que dans la zone centrale de l'îlot martensitique respectif.

10. Produit plat en acier selon la revendication 9, **caractérisé en ce que** la largeur de la couture de moulage en austénite résiduelle est comprise entre 10 nm et 1 µm.

11. Produit plat en acier selon l'une des revendications 7 à 10,
**caractérisé en ce que** le produit Rm x HER x Ag formé à partir de sa résistance à la traction Rm, de son élargissement de cavité HER et de son allongement uniformément réparti Ag est d'au moins 200 000 MPa%2.

12. Produit plat en acier selon les revendications 7 à 11,
**caractérisé en ce que** sa résistance à la traction Rm est d'au moins 530 MPa.

13. Produit plat en acier selon l'une des revendications 7 à 12,
**caractérisé en ce que** son élargissement de cavité HER est d'au moins 20 %.

14. Produit plat en acier selon l'une des revendications 7 à 13,
**caractérisé en ce que** son allongement uniformément réparti Ag est d'au moins 5%.
